# EUROPÄISCHE PATENTSCHRIFT

(11) **EP 0 572 780 B1**
(45) Veröffentlichungstag und Bekanntmachung des Hinweises auf die Patenterteilung: **26.07.1995**
(21) Anmeldenummer: 93105667.5
(22) Anmeldetag: 06.04.1993
(51) Int. Cl.: C23G 5/06, C23G 5/00, B08B 3/02

(54) **Verfahren und Vorrichtung zur Reinigung von Metallbandoberflächen durch Gasspülung in wasserstoffreichen Atmosphären**
Process and device for cleaning of metal strip surfaces by gas-washing in hydrogen-rich athmospheres
Procédé et dispositif pour nettoyer des surfaces de bandes métalliques par balayage à gaz dans une atmosphère enrichie en hydrogène

(30) Priorität: 06.04.1992 DE 4211457
(43) Veröffentlichungstag der Anmeldung: 08.12.1993
(73) Patentinhaber: EBG GESELLSCHAFT FÜR ELEKTROMAGNETISCHE WERKSTOFFE MBH, D-44791 Bochum (DE)
(72) Erfinder: Behringer, Jürgen, Dr. Dipl.-Ing., W-4630 Bochum 1 (DE); Syllwasschy, Wolfgang, Dipl.-Ing., W-4630 Bochum 1 (DE)
(74) Vertreter: Cohausz & Florack Patentanwälte

(56) Entgegenhaltungen:
- EP-A- 0 231 877
- EP-A- 0 271 135
- DE-A- 3 734 200
- FR-A- 2 562 562
- GB-A- 2 143 254

## Beschreibung

Die Erfindung betrifft ein Verfahren und eine Vorrichtung zur Reinigung von Metallbandoberflächen, insbesondere zur Entfernung von ölhaltigen Belägen bei der Erwärmung des Bandes in kontinuierlichen Glühlinien, und mit den weiteren, im Patentanspruch 1 genannten gattungsbestimmenden Merkmalen.

Zum Beispiel befindet sich auf kaltgewalztem Feinblech in der Regel ein hauchdünner, fettiger Belag von etwa 0,1 bis 1 um Dicke aus Rückständen der Walzemulsion oder des Walzöls, vermischt mit einem geringen Anteil Eisenabrieb in einer Belegungsdichte zwischen 5 und 50 mg Fe pro m² Oberfläche, und anderen Feststoffen - überwiegend Eisenoxide, aber auch Oxide der Legierungselemente. Eine typische Zusammensetzung der Rückstände nach dem Walzen kann wie folgt angegeben werden:

Auch der Ölrückstand kann gelöstes Eisen enthalten, gefunden werden - abhängig von der Alkalität des Öls - 0,05 bis 0,5 %.

Wird vor dem Walzen auf das frisch gebeizte Band ein Einfettöl mit Rostschutzfunktion aufgetragen und enthält dieses Öl verseifbare Bestandteile und polare Substanzen, so finden sich Reste des Ölfilms aufgrund seiner Verankerung mit der Bandoberfläche selbst nach dem Walzen wieder, wobei die verseifbaren Bestandteile im Öl dominieren und die freien Fettsäuren im Vergleich zum Frischöl etwa auf das doppelte angereichert sind.

Im Druck- und Temperaturfeld des Walzspaltes können die bei Wasserüberschuß aus der Walzemulsion zu Fettsäuren hydrolisierten Esterverbindungen mit dem Metallhydroxid auf der Bandoberfläche Metallseifen (Carboxylate) bilden. Dieser Prozeß setzt erst bei Bandtemperaturen über 100 _{°} C ein; zur Metallseifenbildung neigen Eisen und Mangan, nicht aber Kupfer und Nickel. Auf Edelstahlbändern (Chrom/Nickel/Eisen) läßt sich Metallseifenbildung ebenfalls nicht nachweisen.

Carboxylate destillieren bei der nachfolgenden Wärmebehandlung des kaltgewalzten Bandes nur sehr schwer ab und hinterlassen dunkle Schattierungen. Nach heutigem Kenntnisstand sind sie der Hauptverursacher der Kohlenstoffrückstände auf dem Band. Bei der Erwärmung des Bandes verdampfen zwischen 100 und 300 _{°} C zunächst die leichtflüchtigen paraffinischen Mineralölbestandteile; ihre thermische Stabilität nimmt mit der Kettenlänge stark ab. Dann folgen naphthenische und aromatische Kohlenwasserstoffe, bei etwa 400 _{°} C sind nur noch die höher siedenden Ester nachweisbar.

Der Oberflächenzustand von kaltgewalztem Band vor und nach Glühbehandlung sowie vor und nach Reinigung ist in der Fachliteratur umfassend beschrieben worden. Hinreichend belegt ist auch, daß die Menge an Feststoff mit der Ölmenge auf dem Band ansteigt, ferner, daß die Menge an Metallpigmenten auf geglühtem Band mit der Restkohlenstoffmenge zunimmt. Die beim Aufheizen abdampfenden Ölrückstände können unter Rußabscheidung im Ofenraum, vorzugsweise an den Ofenwänden im Einlaufteil aber auch an den Strahlrohren, kondensieren. Polymorpher Kohlenstoff (Ruß und Graphit) begünstigt den Aufbau von Pickeln auf den Ofentragrollen. Pickel hinterlassen auf der Bandunterseite Beschädigungen in Form von Eindrücken und Kratzern und führen mithin zu Qualitätsabwertungen und Ausschuß. Eine andere negative Begleiterscheinung ist die Aufkohlung der Bandoberfläche, die insbesondere bei Werkstoffen mit niedrigsten Kohlenstoffgehalten wie zum Beispiel legiertes Elektroblech, mit Blick auf die Alterungsanfälligkeit derartiger Werkstoffe unbedingt vermieden werden muß.

Kontinuierlichen Glühlinien sind zur Beseitigung der ölhaltigen Rückstände auf der Bandoberfläche notwendigerweise Bandreinigungsanlagen vorgeschaltete Bekannt sind Verfahren wie die Spritzreinigung mit stark alkalischen Reinigungslösungen, die Dampf- oder Spritzentfettung mittels Trichlorethylen, die verschiedenen elektrolytischen Reinigungsverfahren und kombinierte Verfahren, die in der Dampfphase und Flüssigphase arbeiten. Dabei sind in fast allen Anlagen eine oder mehrere Bürsteinrichtungen installiert. Andererseits kann die Aufspritzleistung so erhöht werden, daß die Reinigung ausschließlich durch den hohen Druck bewirkt wird.

Alkalische Reinigungslösungen enthalten organische Lösemittel wie Trichlorethylen oder Perchlorethylen, und anorganische Lösemittel wie Soda, Ätzalkalien, sowie Komplexbildner, Silikate, Pyrophosphate, Tripolyphosphate, und oberflächenaktive Substanzen, meist schaumarme biologisch abbaubare Tenside.

Die Wahl des Reinigungsverfahrens richtet sich nach dem gewünschten Oberflächenzustand des Bandes vor dessen Weiterverarbeitung, zum Beispiel danach, ob es nach der Reinigung lackiert, feuerverzinkt, verchromt oder in anderer Weise oberflächenveredelt werden soll, oder ob es einer Glühbehandlung unterzogen wird, in derem Ergebnis bestimmte Werkstoffeigenschaften erwartet werden - wie im Fall des Elektroblechs zum Beispiel geringste Ummagnetisierungsverluste und hohe Polarisation bei minimaler Alterung.

Kritisch bei allen Verfahren, ob Tauch-, Spritz-, Bürst- oder elektrolytischen Verfahren, ist die Aufbereitung der mit dem öligen Ruckstand angereicherten Lösemittel. Zunächst muß der Rückstand in aufwendigen Verfahrensschritten vom Lösemittel getrennt werden. Erst dann kann dieser einer entsprechenden Entsorgung zugeführt werden.

Neben den Entsorgungsproblemen und den hohen Betriebskosten von Bandreinigungsanlagen ist von Nachteil, daß nicht in jedem Fall eine ausreichende Entfettung der Bandoberfläche und restlose Entfernung der mechanisch haftenden Abriebteilchen gelingt. So ist bekannt, daß man mit Trichlorethylen zwar eine ausgezeichnete Entfettung erreicht, die Entfernung der an der Oberfläche haftenden Feststoffpartikel aber unzulänglich ist. Umgekehrt entfernen Spritzanlagen mit Bürsteinrichtungen vorwiegend Feststoffpartikel, entfetten aber nicht vollständig, wodurch zum Beispiel der Entkohlungsprozeß in der nachfolgenden Wärmebehandlung beeinträchtigt wird.

Auch andere Verfahren arbeiten nicht zuverlässiger; bei der elektrolytischen Reinigung stört die Adsorption von Silikaten auf der Bandoberfläche, selbst mit mehrmaliger Reinigung läßt sich kein günstigeres Ergebnis erzielen.

Diese Erfahrungen zwingen häufig zum Einsatz kombinierter Reinigungsverfahren mit entsprechend höheren Anlagen-, Betriebs- und Wartungskosten. Aber selbst hiermit ist die restlose Entfernung von Fertigungshilfsstoffen und Abrieb auf Metallbandoberflächen nicht immer zu verwirklichen, meist bleibt die Effizienz des Verfahrens hinter den Erwartungen zurück. Gemessen an der Ausgangsbelegungsdichte gilt eine Reinigung schon als überdurchschnittlich, wenn die Restbelegung eine Quote unter zehn Prozent erreicht.

Besonders saubere Oberflächen werden bei Glühung in reiner Wasserstoffatmosphäre erzielt. Stellvertretend für die zahlreichen Publikationen, die die Vorteile der Haubenglühung unter Wasserstoff beschreiben, sei hier auf Hubert, G. und R. Maaß: Zeitschrift "Gas wärme international", Band 38 (1989), Heft 9, Seiten 515 bis 522, verwiesen. Es wurde erkannt, daß Wasserstoff auf das Siedeverhalten eines Walzöls insofern Einfluß nimmt, als die Siedemaxima zu niedrigeren Temperaturen verschoben werden.

Ein Verfahren zum Glühen von dünnem Stahlblech unter 0,5 mm Dicke mit Ölrückständen in mindestens 20 % Wasserstoff enthaltender Schutzgasatmosphäre ist in der Europäischen Patentanmeldung 0405092 A 1 (1990) beschrieben. Danach läßt sich eine gute Reinigungsqualität dann erzielen, wenn beim Aufheizen des Coils eine Temperatur von 450 _{°}C erst nach einer Zeit von 5 Stunden oder länger überschritten wird.

Ein anderes Verfahren zur Glühung von kaltgewalztem Stahlblech in nichtoxidierender Stickstoff/Wasserstoff-Schutzgasatmosphäre ist aus JP-Patent 63255326 (1988) bekannt. Die aus der thermischen Spaltung der Öldämpfe stammenden Kohlenstoffverbindungen CO, C0₂, CH₄, C₂ H₄, C2 HG, C₃ H₃ und C3 HG werden durch katalytische Behandlung des Schutzgases entfernt.

Schließlich wird in der Europäischen Patentanmeldung 0416758 A 1 (1990) ein Verfahren zur thermischen Entfettung von Aluminiumblech und Aluminiumteilen vorgestellt, das ohne Lösemittel auskommt, indem die zu entfettenden Teile bei einer Temperatur zwischen 300 und 400 _{°} C über eine Dauer von 10 bis 30 Minuten einer reaktiven Atmosphäre, vorzugsweise Luft oder Sauerstoff, ausgesetzt werden. Die organischen Verunreinigungen auf dem Blech sollen mit der Gasatmosphäre reagieren, ohne die darunterliegende Oxidhaut anzugreifen, um die Lötbarkeit nicht zu beeinträchtigen. Gestützt auf die analytische Untersuchung der nach verschiedenen Reinigungsverfahren vorgefundenen Oberflächenbeläge wird geschlußfolgert, daß die thermische Entfettung an Luft eine gangbare Alternative zur Entfettung unter Vakuum oder mittels Lösemitteldämpfen darstellt. Außer der globalen Feststellung, daß die Glühparameter auf den Öltyp und die reaktiven Komponenten der Gasatmosphäre zuzuschneiden sind, vergleiche Seite 3 der Patentschrift, Zeilen 35 und 36, fehlt jeglicher Hinweis, auf welche Weise das geschehen soll, wie zum Beispiel Gastemperatur und Glühguttemperatur, Siedeverlauf und Glühzeit miteinander abzustimmen sind, um ein vollständiges Abdampfen des Ölbelags und quantitativ die Umsetzung der Öldämpfe mit der oxidierenden Atmosphäre Sicherzustellen. Die fehlende Vorschrift erklärt den mit über 30 % ausgewiesenen verhältnismäßig hohen Kohlenstoffanteil im Rückstand nach beendeter thermischer Entfettung, vergleiche Seite 5 der Patentschrift, Tabelle 111 (A1-8 bis A1-10), Spalten 7 und 14.

Allen diesen Verfahren ist gemeinsam, daß für das Abdampfen ölhaltiger Beläge auf dem Glühgut genügend Zeit zur Verfügung steht, d.h. die Glühdauer ist für den Abdampfvorgang keine kritische Größe. Bei kontinuierlichen Glühlinien hingegen ist man an vergleichsweise kurze Zeiten gebunden, die sich aus der Länge des Aufheizteils und der maximalen Bandgeschwindigkeit ergeben. Diese Zeiten liegen im Sekundenbereich und erfordern zusätzliche Maßnahmen, um ein vollständiges Abdampfen des Ölrückstandes zu erreichen.

Die Glühung von Metallband in kontinuierlichen Glühlinien unterscheidet sich vom stationären Glühprozeß in Haubenöfen insbesondere dadurch, daß beim Durchsatz von ungereinigtem Band geeignete Maßnahmen ergriffen werden müssen, um die ansonsten unvermeidlichen Kohlenstoffablagerungen im Ofenraum zu unterbinden. Um das bei der Erwärmung des Bandes im Ofen abdampfende Öl in CO und C0₂ umzusetzen, muß eine gegenüber Kohlenstoff oxidierende Atmosphäre eingestellt werden. Damit ist andererseits aber die Gefahr gegeben, daß auch die Metalloberfläche oxidiert wird und im ungünstigsten Fall sogar die Oberflächenschichten erfaßt werden. Diesbezüglich sensible Werkstoffe wie vakuumentgaste, ultrareine Elektroblechgüten mit niedrigsten Kohlenstoff- und Sauerstoffgehalten, können jedoch nur unter Gasatmosphären geglüht werden, die gegenüber der Metalloberfläche und den Legierungselementen reduzierend wirken.

In der Patentschrift FR-A-2308436 wird ein Verfahren zur Entfernung von Ölresten auf der Innenwand von Kupferrohr beschrieben. Dieses besteht darin, daß das Rohr während der Glühung auf eine Temperatur aufgeheizt wird, die ausreicht, den für die Verdampfung der Ölreste erforderlichen Dampfdruck zu erzeugen. Die entstandenen Öldämpfe werden durch Spülgasdurchsatz entfernt.

In den Patentschriften EP 0 069 009 B1 und EP 0 157 708 B1 sind Verfahren zur kontinuierlichen Entfettung kaltgewalzter Metallbänder (vor dem Galvanisieren) beschrieben, die das nicht oxidierende Potential einer Flamme nutzen, bzw. durch zusätzliche Injektion von Luft oder oxidierendem Abgas stöchiometrische oder sogar leicht oxidierende Verhältnisse erzeugen, vergl. hierzu R. Wang: "New process for continuous hot-dip strip galvanizing. Galvanizing Into the Next Century" - First International Conference on Galvanizing in South Africa, 3-6 November, 1986. Publisher: Council for Scientific and Industrial Research, PO Box 395, Pretoria 0001, South Africa, Vol. 8801-72-0049, 13 pages, zum anderen R. Wang: "Direct-fired heating in continous hot-dip galvanizing lines", Verlag Stahleisen mbH, Düsseldorf (1990), Seiten 75-87, ISBN 3-514-00416-1.

Diese Verfahren sind in wesentlichen Merkmalen nicht geeignet, das technische Problem zu lösen, das darin besteht, daß nicht nur die ölhaltigen Rückstände vom Band entfernt werden müssen, sondern daß auch eine Rückkohlung des Bandes durch sich ablagernden Kohlenstoff, wie sie bei unterstöchiometrischer Umsetzung der Öldämpfe unvermeidlich eintreten würde, aber selbst bei leicht oxidierenden Bedingungen in den angegebenen Temperaturbereichen eintreten kann, verhindert werden muß. Der Nachteil obiger Verfahren kann nur durch eine technische Lösung beseitigt werden, mit der sichergestellt ist, daß für die Umsetzung der Öldämpfe sowohl bei ihrer Entstehung unmittelbar über der Bandoberfläche als auch bei ihrer Vermischung mit der Gasatmosphäre immer mindestens soviel reaktiver Sauerstoff zur Verfügung steht, wie für die restlose Oxidation des Kohlenstoffs aus den Ölrückständen gebraucht wird.

Unterstöchiometrische Verhältnisse in bezug auf die Kohlenstoffumsetzung zu CO und Co₂, wie sie sich aus den für die Verfahren angegebenen Band- und Gastemperaturbereiche und auch den vorgeschriebenen Schwankungsbreiten des Wasserstoff- und Wasserdampfangebots (H₂ zwischen 2 und 30 %, H₂0 zwischen 5 und 30 %) sowie den daraus resultierenden Partialdruckverhältnissen ergeben, sind schädlich.

Es hat sich zusätzlich gezeigt, daß ein gehobeneren Qualitätsansrpüchen genügendes, sauberes Band nur zu erzielen ist (sofern auf eine Vorreinigung verzichtet werden soll), wenn mit entsprechenden technischen Mitteln für einen intensiven Austausch des Reaktionsgases auf der Bandoberfläche und für ausreichende Durchwirbelung der Gasatmosphäre gesorgt wird.

Ein solches technisches Mittel bietet sich erfindungsgemäß mit der Prallströmung, die durch Gebläse, Pumpen und dergleichen, und Schlitz- oder Runddüsen erzeugt wird. Diese ist dadurch gekennzeichnet, daß ein aus einer Düse mit hoher Ausströmgeschwindigkeit austretender Gasstrahl senkrecht oder mit zur Normalen geringfügig geneigten Strahlachse auf die Bandoberfläche auftrifft. Der auf das Band prallende turbulente Freistrahl wird beim Auftreffen in eine wandparallele Strömung umgelenkt. Wegen der hohen Gasgeschwindigkeiten können mit der Prallströmung wesentlich höhere Wärmeübergänge als mit einem am Wärmgut entlang strömenden Gas erzielt werden. Die Charakteristika der Prallströmung sind in der Fachliteratur hinlänglich beschrieben worden; als Beispiel hierfür sei angeführt R. Gardon, J.C. Akfirat: "The rate of turbulence in determining the heat-transfer characteristics of impinging jets", Int. Journal Heat Mass Transfer, Vol. 8 (1965), pp. 1261-1272.

Ein entscheidender Nachteil der in den vorgenannten Patenten beschriebenen Verfahren besteht darin, daß es keinerlei Hinweis für die Bemessung des Schutzgasdurchsatzes in Abhängigkeit von Band- und Gastemperatur sowie der Gaszusammensetzung gibt, so daß ein wirtschaftliches Arbeiten in Frage gestellt ist. Insbesondere fehlt der Bezug zum Abdampfverhalten der Ölrückstände auf dem Band.

Aus der Differentiation der Siedekurve nach der Zeit erhält man bekanntlich den Verlauf der Abdampfrate, das ist der pro Zeiteinheit abdampfende Masseanteil des Öls, über der Temperatur. Bei bestimmten, den Öltyp kennzeichenden Siedetemperaturen können ein Maximum oder mehrere Maxima der Abdampfrate auftreten. Das führt auf den Gedanken, das Schutzgasangebot und das Oxidationspotential des Gases auf das Abdampfverhalten des Ölrückstandes bei den kennzeichnenden Siedetemperaturen abzustimmen. Im Fachschrifttum und in den angezogenen Patenten wird hiervon nichts erwähnt.

Schließlich ist zu beachten, daß das in den Reinigungsteil einlaufende Band einer gegenüber Kohlenstoff, aber auch gegenüber Eisen oxidierenden Atmosphäre ausgesetzt ist. Die negativen Auswirkungen bleiben aber tolerierbar gering, sofern das Band nur kurze Zeit im Reinigungsteil verweilt und die Bandoberfläche möglichst lange von dem noch nicht vollständig abgedampften Ölfilm geschützt wird - entsprechende Temperaturführung vorausgesetzt. Unter diesen Bedingungen erlangt die Oxidation reaktionskinetisch noch keine Bedeutung.

Wesentliche Vorbedingung für die Anwendbarkeit eines solchen Verfahrens und die erforderliche Prozeßsicherheit ist die Kenntnis der technologischen Grundlagen und der Prozeßparameter in ihrer wechselseitigen Abhängigkeit, beispielsweise des Temperaturgradienten unter dem Gasstrahl in seinem Einfluß auf den Dampfdruck des Ölbelages auf der Bandoberfläche. Konkretes technologisches Wissen für die Ausgestaltung des Verfahrens ist der einschlägigen Fach- und Patentliteratur nicht zu entnehmen.

Insgesamt vermitteln die angezogenen Patentschriften und das einschlägige Fachschrifttum keine Lehre, die den Fachmann in die Lage versetzt, die vorstehend beschriebenen Reinigungsverfahren ohne weiteres oder nach naheliegenden Änderungen auf den kontinuierlichen Glühprozeß zu übertragen. Daher ist es Aufgabe der Erfindung, ein die besonderen Bedingungen des kontinuierlichen Glühens von Metallband berücksichtigendes Reinigungsverfahren anzugeben, mit dem ölhaltige Beläge auf der Bandoberfläche in der prozeßbedingt zur Verfügung stehenden Zeitspanne, also innerhalb weniger Sekunden, unter Verzicht auf organische und anorganische Lösemittel zuverlässig und ohne störende Nebenwirkungen wie Kohlenstoffablagerungen im Ofenraum und Aufkohlung oder Oxidation des Glühguts, entfernt werden können. Die Kosten für das Betreiben vorgeschalteter Reinigungsanlagen unter Verwendung flüchtiger oder ätzender Lösemittel wie Trichlorethylen oder Soda, und die damit verbundene Umweltbelastung sowie die toxikologische Gefährdung der an der Anlage und in deren Umgebung arbeitenden Personen sollen entfallen.

Diese Aufgabe wird erfindungsgemäß durch ein in den kontinuierlichen Glühprozeß integriertes Reinigungsverfahren mit den im kennzeichnenden Teil der Ansprüche 1 und 2 genannten Merkmalen gelöst. Hierbei wirkt sich besonders als Vorteil aus, daß das Band im Bereich der Prallströmung durch Überlagerung von Wärmestrahlung und Konvektion eine schnelle Aufheizung auf eine Temperatur (Ti) erfährt, die dem Siedeende des Ölrückstandes entspricht, womit sich in Verbindung mit dem proportional zur Aufheizgeschwindigkeit (T) ansteigenden Dampfdruck (_{PD}) die thermischen Bedingungen für ein vollständiges Abdampfen selbst polar haftender Ölkomponenten einstellen lassen. Gleichzeitig erzeugen die auf das Band gerichteten Düsen einen Abblaseffekt, wobei es sich als ein zusätzlicher Vorteil erweist, daß die Druckenergie (pg) des Gasstrahls über die Ausströmgeschwindigkeit (_{Ud}) und mithin über den regulierbaren Gebläsedruck (pi) an den Grad der Oberflächenverschmutzung angepaßt werden kann.

Der Vorteil, mit der Aufheizung der Bandoberfläche unter dem Gasstrahl auf den Abdampfvorgang Einfluß nehmen zu können, gründet sich darauf, daß Bandtemperatur (T₁) und Abdampfquote (4» des Ölrückstandes über die Siedekurve verknüpft sind, und auf die Beobachtung, daß die Abdampfrate (4» über der Temperatur (T) normalverteilt ist: Die Temperatur (Ti) des Bandes unter dem Gasstrahl errechnet sich bei gegebener Temperatur (Tₒ), mit der das Band in den Bereich der Prallströmung eintritt, und gegebener Schutzgastemperatur (Tg), als Funktion des Wärmeübergangskoeffizienten (a_{d}), der halben Breite (R) der vom auftreffenden Gasstrahl erfaßten Fläche, sowie der Dichte (p), Dicke (h), Geschwindigkeit (u) und Wärmekapazität (c) des Bandes gemäß: Letzteres stellt die Lösung einer Differentialgleichung dar, die sich aus der ortsfesten Betrachtung des Wärmeüberganges und des Wärmetransportes an einem Streifenelement des mit der Geschwindigkeit (u) unter dem Gasstrahl bewegten Bandes ableitet. Sie gilt unter der Voraussetzung, daß der Wärmeentzug infolge Verdampfung des Ölfilms und die Wärmeleitung in Bandlaufrichtung vernachlässigt werden können; Bedingungen, die für den Fall eines sehr dünnen Ölfilms und für dünne Bänder mit vergleichsweise großen Breiten zutreffen. Diese Bedingungen sind für das Glühgut in kontinuierlichen Glühlinien im allgemeinen erfüllt: Ölfilmdicke zu Banddicke etwa 10-³, Banddicke zu Bandbreite etwa 5·10⁻³ bis 5·10⁻⁴.

Es hat sich gezeigt, daß die Temperaturberechnung nach obiger Gleichung besonders vorteilhaft für Bänder im Dickenbereich unter 3 mm angewendet werden kann; die Temperaturabweichung zwischen Bandoberfläche und Mitte des Bandquerschnitts liegt im Bereich von Zehntel Kelvin.

Es ist sicherzustellen, daß das Band im Reinigungsteil die Temperatur (Tₑ) erreicht, denn der Ölrückstand soll innerhalb der Temperaturgrenzen (Tₐ) und (Tₑ) vollständig abdampfen. Diese Forderung ist dann erfüllt, wenn die Abdampfquote (Φ) einen Zahlenwert nahe oder gleich eins annimmt: Ein gutes Reinigungsergebnis stellt sich vor allem dann ein, wenn die Siedetemperatur (T_{S}), die das Maximum des pro Kelvin Temperaturerhöhung abdampfenden Masseanteils des Ölrückstandes (φₛ) kennzeichnet, unter dem Gasstrahl, d.h. nach Eintritt des Bandes in den Bereich der Prallströmung, erreicht und vor Verlassen dieses Bereiches soweit überschritten wird, daß der Abdampfvorgang beendet ist.

Die Düsenreihen sind innerhalb des Reinigungsteils positioniert, folglich gilt Tₒ > Tₐ und T₁ < Tₑ. Mit einem empirisch ermittelten, stoffspezifischen Zahlenwert des Ölrückstandes (y) wird die Temperatur (T₁) definiert, bei der das Siedeende eintritt: Für die Steuerung des Abdampf- und Abblasvorganges lassen sich vorteilhaft die folgenden Zusammenhänge nutzen: Die Druckenergie des Gasstrahls wächst mit dem Quadrat der Ausströmgeschwindigkeit (u_{d}). Von Vorteil ist, daß nach den Gesetzen der Prallströmung zugleich auch der mittlere Wärmeübergangskoeffizient (a_{d}) und mithin die Bandtemperatur (T₁) ansteigt, gemäß: Somit wirkt sich die Änderung des Gebläsedrucks sowohl auf die Abdampfquote wie auf den Abblaseffekt aus.

Die in vorgenannten Gleichungen benutzten Symbole - Buchstaben und Indizes - haben die folgende Bedeutung:
Φ_{g} ist der im Reinigungsteil unter dem Gasstrahl bei Temperaturerhöhung von Tₒ auf T₁ abdampfende Masseanteil des Ölrückstandes;
φₛ ist die maximale Abdampfrate des Ölrückstandes pro Kelvin Temperaturzunahme;
T ist die unter dem Gasstrahl von Tₒ auf T₁ ansteigende Bandtemperatur;
Tₛ ist die Siedetemperatur, bei der das Maximum φₛ des pro Kelvin Temperaturerhöhung abdampfenden Masseanteils auftritt;
Tₐ, Tₑ sind die Anfangstemperatur bzw. Endtemperatur des Bandes im Reinigungsteil;
γ ist ein stoffspezifischer Zahlenwert des Ölrückstandes, aus dem sich die Temperatur errechnet, bei der der Abdampfvorgang beendet ist;
p_{D} ist die Dampfdruckänderung des Ölrückstandes;
Ṫ ist der Anstieg der Bandtemperatur pro Zeiteinheit unter dem Gasstrahl;
u ist die Bandgeschwindigkeit unter dem Gasstrahl;
R ist die halbe Breite der vom Gasstrahl auf dem Band erfaßten Fläche;
a_{d} ist der mittlere effektive Wärmeübergangskoeffizient in dem vom Gasstrahl erfaßten Bereich der Bandoberfläche;
p ist die Dichte des Bandwerkstoffes;
pg ist die Dichte des Gasgemisches bei der Gastemperatur Tg;
pg ist die Druckenergie des Gasstrahls;
c ist die spezifische Wärmekapazität des Bandwerkstoffes;
cg ist die spezifische Wärmekapazität des Gasgemisches bei der Gastemperatur Tg;
λ_{g} ist die Wärmeleitfähigkeit des Gasgemisches bei der Temperatur Tg;
ν_{g} ist die kinematische Viskosität des Gasgemisches bei der Temperatur Tg;
d ist der Düsendurchmesser;
kₒ ist eine Konstante, die sich aus der mittleren Nusseltzahl, der Prandtlzahl, der Reynoldszahl und dem Quotienten aus der vom Gasstrahl erfaßten Bandoberfläche und der Düsenquerschnittsfläche errechnet, gemäß:
ki , k₂ sind die dazugehörigen Exponenten, für die praktische Rechnung ist k₁ = 0,42 und k₂ = 0,707 einzusetzen.

Vorteilhaft für die Wärmeübertragung und Bandsauberkeit ist bekanntlich die Verwendung von wasserstoffangereichertem Schutzgas. Diesem wird erfindungsgemäß mindestens soviel Wasserdamf zugesetzt, wie nach dem Massenwirkungsgesetz bei Einstellung des heterogenen und homogenen Wassergasgleichgewichtes für die Umsetzung des Kohlenstoffs aus dem Ölrückstand erforderlich ist. Für ein Schutzgas gegebener Wasserstoff/Stickstoff-Zusammensetzung und Temperatur (Tg) errechnet sich das Oxidationspotential (µ_{Ox}) gegenüber Kohlenstoff aus den Gleichgewichtskonstanten der Wassergasreaktionen und den Partialdrücken oder Volumenanteilen Wasserstoff und Wasserdampf: Die Gleichgewichtskonstanten der Wassergasreaktionen können dem einschlägigen Fachschrifttum entnommen werden, siehe zum Beispiel D'ANS·LAX, Taschenbuch für Chemiker und Physiker, Springer-Vlg. (1967), Band 1, S. 895, oder W. GUMZ, Kurzes Handbuch d. Brennstoff- u. Feuerungstechnik, Springer-Vlg. (1962). Mit bekannten Schutzgasvolumenanteilen Wasserstoff und Wasserdampf lassen sich die Volumenanteile CO und C0₂ wie folgt berechnen: Bei bekanntem Kohlenstoffbelag auf dem Band, der für praktische Zwecke hinreichend genau mit der Masse des Ölbelages auf dem Band gleichgesetzt werden kann, läßt sich eine Gleichgewichtsbedingung formulieren, aus der für einen gegebenen Kohlenstoffbelag multipliziert mit der Abdampfquote entweder das erforderliche Mindestoxidationspotential bei gegebenem Gasangebot der Düse (V_{d}) ermittelt werden kann, oder, bei gegebenem Oxidationspotential des Schutzgases das Mindestgasangebot der Düse: In diese Bedingung ist definitionsgemäß die Abdampfquote (Φ), das ist der im Reinigungsteil von der Anfangstemperatur (Tₐ) bis zur Endtemperatur (Tₑ) des Bandes insgesamt abdampfende Masseanteil des Ölrückstandes, einzusetzen.

In der Praxis ist es von Vorteil, den Prozeß so zu führen, daß der Quotient (ζ) aus dem Gasangebot der Düse (V_{d}) multipliziert mit dem Oxidationspotential des Gasstrahls (µ_{Ox}) einerseits, und dem Produkt aus dem vom Gasstrahl auf der Bandoberfläche erfaßten Kohlenstoffbelag (ṁ_{c}) mit der Abdampfquote (Φ), andererseits, den Zahlenwert eins erreicht und überschreitet: Die in vorgenannten Gleichungen benutzten Symbole - Buchstaben und Indizes - haben die folgende Bedeutung:
K₁, K₂ sind die Konstanten des heterogenen bzw. homogenen Massenwirkungsgesetzes bei der Schutzgastemperatur Tg; sind die Schutzgasvolumenanteile bei heterogenem bzw. homogenem Wassergasgleichgewicht;
M_{c} ist die Molmasse des Kohlenstoffs, 0,012011 kg/mol;
Vm ist das Standardmolvolumen der Gase, 0,02241384 _{M3} /mol;
µ_{Ox} ist das Oxidationspotential der Schutzgaszusammensetzung gegenüber Kohlenstoff;
V_{d} ist der Gasvolumenstrom durch die Düse;
m_{c} ist der Kohlenstoffbelag auf dem Band pro Flächeneinheit.

Ein weiterer Vorteil des erfindungsgemäßen Verfahrens besteht darin, daß die Schutzgastemperatur und mithin die Temperatur des Gasstrahls sehr viel höher liegt als die Temperatur des in den Reinigungsteil einlaufenden Bandes. Mit fortschreitender Banderwärmung verringert sich zwar der Temperaturunterschied, die Bandtemperatur bleibt aber am Auslauf des Reinigungsteils noch deutlich, bis zu mehreren hundert Kelvin, unter der Schutzgastemperatur.

Sind die Ölrückstände erst einmal in Öldampf umgewandelt, wird die Umsetzung zu CO und C0₂ in der heißen Gasatmosphäre sehr schnell ablaufen, denn die Reaktionsgeschwindigkeiten sind im oberen Temperaturbereich sehr hoch. Auf der anderen Seite erlangen Oxidationsreaktionen an der Bandoberfläche und Diffusionsvorgänge im Bandwerkstoff aufgrund der noch niedrigen Bandtemperatur und kurzen Verweildauer des Bandes im Reinigungsteil reaktionskinetisch kaum Bedeutung. Zusätzliche Sicherheit bietet die Maßnahme, das Band im Reinigungsteil über die Verteilung der Strahlheizrohre oder elektrischen Heizelemente und die Positionierung der Düsenreihen so zu erwärmen, daß die Siedetemperatur (T_{"}) des Ölrückstandes erst kurz vor Verlassen des Reinigungsteils erreicht ist, so daß der noch nicht vollständig abgedampfte Ölfilm die Bandoberflache möglichst lange vor Oxidation schützt. Somit bleibt diese der oxidierenden Atmosphäre nur über sehr kurze Dauer ausgesetzt. Nach Verlassen des Reinigungsteils durch die Auslaufschleuse gelangt das Band in eine gegenüber Eisen, Mangan, Silicium und Aluminium reduzierende Atmosphäre.

Um eine Kohlenstoffabscheidung zu verhindern, wie sie in ruhender oder nur wenig bewegter Ofenatmosphäre selbst bei Einspeisung von Wasserdampf an den kälteren Stellen des Ofenraumes, vor allem im Bereich des Bandeinlaufs, aber auch an den Strahlheizrohren zu beobachten ist, wird das Schutzgas umgewälzt und so für hinreichenden Temperaturausgleich gesorgt. Dieser ist erfindungsgemäß dann gewährleistet, wenn das Gasangebot der zugeschalteten Düsen den für die Umsetzung der Öldämpfe zu CO und C0₂ erforderlichen Schutzgasdurchsatz um ein Mehrfaches, mindestens aber um das Zweifache, übersteigt: Hierbei ist der Schutzgasdurchsatz (Vg) als Funktion des zeitlich umzusetzenden Kohlenstoffbelages, der Abdampfquote (Φ) und des Oxidationspotentials des Schutzgases (u.oX) wie folgt definiert: Die in vorgenannten Gleichungen benutzten Symbole - Buchstaben und Indizes - haben die folgende Bedeutung:
Vg ist der Schutzgasdurchsatz im Reinigungsteil pro Zeiteinheit;
n ist die Zahl der Zugeschalteten Düsen;
b ist die Bandbreite;
ist der im Reinigungsteil bei Temperaturerhöhung von Tₐ auf Tₑ insgesamt abdampfende Masseanteil des Ölrückstandes.

Ölrückstände werden von der Bandoberfläche im allgemeinen mit einem flüchtigen Lösemittel, zum Beispiel Trichlorfluorkohlenwasserstoff, bekannt unter den Handelsnamen Freon, Kaltron, Frigen, oder n-Heptan (Leichtbenzin) abgewaschen. Bei der Untersuchung des Siedeverhaltens dieser Rückstände mittels Thermowaage, zum Beispiel System Mettler oder Perkin-Elmer, hat sich herausgestellt, daß neben unimodalen Verteilungen der Abdampfrate (φ) über der Temperatur (T) auch bimodale oder multimodale Verteilungen auftreten können. Letztere stellen sich immer dann ein, wenn der Rückstand aus einer Mischung verschiedener Ölsorten besteht, zum Beispiel aus Mineralöl und synthetischen oder tierisch/pflanzlichen Estern. Die Öle unterscheiden sich in ihrer Struktur und Molmasse und folglich auch im Siedeverhalten.

Diese Gegebenheiten werden nachstehend anhand von Thermogrammen erläutert. In Fig. 1 zeigt der rechte Bildteil die Siedekurve, der linke Bildteil die erste Ableitung der Siedekurve nach der Zeit. Da die Aufheizgeschwindigkeit konstant gehalten wird, zum Beispiel 1 Kelvin pro Minute, ist der Siedeverlust pro Zeiteinheit gleichzusetzen mit dem Siedeverlust pro Kelvin Temperaturerhöhung. Wird der Siedeverlust durch die Einwaage dividiert, ergibt sich die Abdampfrate (φ). Die Abdampfquote (Φ) ist das bestimmte Integral unter der Abdampfrate im betrachteten Temperaturbereich.

Im vorliegenden Fall handelt es sich um eine unimodale Verteilung der Abdampfrate mit dem Maximum bei der Temperatur (T_{"}) von 189,7 °C, entsprechend 462,9 Kelvin. Es hat sich herausgestellt, daß die Abdampfrate über der Temperatur mit guter Näherung als Normalverteilung mit einer Spreizung (Standardabweichung) von 34,1 Kelvin abgebildet werden kann. Die Abdampfrate erreicht im Siedemaximum den Wert von 0,0117 pro Kelvin.

In Fig. 2 sind Siedekurve und Abdampfrate übereinander dargestellt. Die Abdampfrate folgt einer multimodalen Verteilungsfunktion, die jedoch von den normalverteilten Abdampfraten der beiden Hauptkomponenten des Ölrückstandes so dominiert wird, daß sie in guter Näherung als bimodale Funktion angesehen werden kann. Die Siedemaxima der beiden dominanten Verteilungen treten bei 229,4 ° C, entsprechend 502,6 Kelvin, und bei 378,5 ° C, entsprechend 651,7 Kelvin, auf, bei einer Spreizung von 53,9 bzw. 18,1 Kelvin. Die maximalen Abdampfraten betragen 0,0037 bzw. 0,0110 pro Kelvin. Somit kann die Abdampfquote (Φ) unter Zugrundelegung der Bimodalität aus der Summe der beiden normalverteilten Abdampfraten (φ_{A}) und (φ_{B}) der Hauptkomponenten des Ölrückstandes berechnet werden:

Auch bei bimodaler Verteilung der Abdampfrate über der Temperatur gilt, daß sich ein gutes Reinigungsergebnis dann einstellt, wenn die Siedetemperaturen nach Eintritt des Bandes in den Bereich der Prallströmung erreicht und vor Verlassen dieses Bereiches soweit überschritten sind, daß der Abdampfvorgang beendet ist. Vorteilhaft ist hierbei die Positionierung von mindestens zwei Düsenreihen in der Weise, daß das Maximum der Abdampfrate der bei der niedrigeren Temperatur siedenden Hauptkomponente des Ölrückstandes unter der Prallströmung der in Bandlaufrichtung zuerst positionierten Düsenreihe erreicht wird, das Maximum der Abdampfrate der bei der höheren Temperatur siedenden Hauptkomponente unter der Prallströmung der folgenden Düsenreihe. Zur Gewährleistung der vollständigen Verdampfung des Ölrückstandes hat es sich als ausreichend erwiesen, die Temperatur (Tₑ), die das Band vor Verlassen des Reinigungsteils erreichen soll, am Siedeende der höhersiedenden Hauptkomponente zu orientieren, gemäß: Die in den vorgenannten Gleichungen benutzten Symbole - Buchstaben und Indizes - haben die folgende Bedeutung:
k_{A}, k_{B} sind die Masseanteile der dominanten Komponenten A und B im Ölrückstand;
φ_{A}, φ_{B} sind die über der Temperatur T normalverteilten Abdampfraten der Hauptkomponenten A und B im Ölrückstand; sind die maximalen Abdampfraten der Hauptkomponenten A und B im Ölrückstand; sind die Siedetemperaturen der Hauptkomponenten A und B im Ölrückstand, bei denen das Maximum der Abdampfraten und auftritt;
y_{B} ist ein stoffspezifischer Zahlenwert des Ölrückstandes, aus dem sich die Temperatur errechnet, bei der die Verdampfung der Hauptkomponente B beendet ist.

Besagte Vorausberechnung der Abdampfquote (4» des Ölrückstandes erfordert neben der Siedekurve die Kenntnis der Grundzusammensetzung des verwendeten Walzöls und/oder Einfettöls, zumindest aber die Kenntnis der Mengenverteilung der Hauptkomponenten. Diese Angaben, aber auch Angaben über die Änderung der Rezeptur, muß der Lieferer stellen. Durch die periodische Überwachung des Siedeverhaltens der Öle sowohl beim Lieferer wie beim Anwender ist für die Stabilität der diesbezüglichen Produkteigenschaften Sorge zu tragen und die Reproduzierbarkeit des Verfahrens sicherzustellen. Es ist beispielsweise auch üblich, das Einfettöl mit polaren Zusätzen zu legieren. Eine solche Maßnahme erweist sich besonders dann als wirkungsvoll, wenn mit Emulsion gewalzt wird. Bei entsprechender Rezeptureinstellung wird der Ölrückstand auf dem kaltgewalzten Band unbeeinflußt von den Walzparametern fast ausschließlich aus Resten des Einfettöls bestehen, nicht aus Resten des Emulsionsöles. Die Zusammensetzung des Ölrückstandes und mithin das Siedeverhalten weisen über größere Zeiträume keine nennenswerten Schwankungen auf.

Dieser Sachverhalt wird durch die Thermogramme in Fig. 3 bestätigt. Es werden die Ergebnisse von Untersuchungen verglichen, zwischen denen ein Zeitraum von 16 Monaten liegt.

Neben den vorstehend erläuterten Verfahrensmerkmalen der Erfindung nach Patentanspruch 1 und Patentanspruch 2 ergeben sich weitere Einzelheiten und Merkmale der Erfindung aus der Beschreibung der Vorrichtung anhand der Zeichnung.

Es zeigt Fig. 4 die Seitenansicht des Einlaufteils der Glühlinie im Längsschnitt als erstes spezielles Ausführungsbeispiel der erfindungsgemäßen Reinigungsvorrichtung. Das Band 1 wird in den durch die Einlaufschleuse 2 und Auslaufschleuse 3 gegen die Umgebungsluft bzw. gegen die angrenzende Ofenatmosphäre abgetrennten Reinigungsteil 4 geführt. Letzterer ist mit über und unter dem Band aufeinanderfolgend angeordneten Düsenbalken 11 und Strahlheizrohren 7 bestückt. Das Band wird auf angetriebenen Tragrollen 6 durch den Reinigungsteil bewegt. Vom Rest des Aufheizteils 5 gelangt trockenes Schutzgas, zum Beispiel ein Wasserstoff/Stickstoff-Gemisch im Verhältnis vier zu eins, im Gegenstrom durch die Auslaufschleuse 3 in den Reinigungsteil 4. Das Schutzgas wird durch eine Dampfeinspeisung 13, die im hinteren Drittel des Reinigungsteils unterhalb des Bandes in den Ofenraum mündet, mit Wasserdampf versetzt. Der Schutzgasaustritt 18 befindet sich nahe der Einlaufschleuse ebenfalls unterhalb des Bandes. Das Schutzgas im Reinigungsteil wird mit mehreren auf dem Ofen installierten und durch Elektromotor 15 angetriebenen Gebläse 8 umgewälzt, indem es über eine durch das Ofengewölbe führende Ansaugleitung 14 angesaugt und durch die Druckleitung und über und unter dem Band angeordnete Düsenbalken 11 und Düsen 12 auf die Bandoberfläche geblasen wird. Zur Messung der Ofenraumtemperatur sind im hinteren Drittel des Reinigungsteils zwei Thermoelemente 17 installiert, die zweckmäßigerweise von oben durch das Gewölbe in den Ofenraum geführt werden.

Ergänzend zeigt Fig. 5 den Querschnitt des Reinigungsteils mit Gebläse 8 und zugehörigem elektrischen Antrieb 15, Ansaugleitung 14, Druckleitung 9 und die darin zur Mengenregulierung eingebaute Drosselklappe 10 sowie die Positionierung der Taupunktregelung 16, Düsenbalken 11 und Düsen 12, Tragrolle 6 und Band 1 und die Wasserdampfeinspeisung 13.

Durch die Merkmale des Anspruchs 8 ist eine abgewandelte Ausführung des Reinigungsteils nach Anspruch 7 insoweit gegeben, als dieser durch Schleusen in mehrere Kammern unterteilt ist, womit die Reinigungsstrecke je nach Bandgeschwindigkeit verkürzt oder verlängert werden kann, indem in den einzelnen Kammern bedarfsweise Gebläse und Düsenreihen sowie Dampf weg- oder zugeschaltet werden.

Die Merkmale des Anspruchs 2 wurden vorstehend bereits im Zusammenhang mit den Verfahrensmerkmalen des Anspruchs 1 erörtert.

Mit den Merkmalen des Anspruchs 3 sind die Bereiche der wichtigen Verfahrensparameter Zeitdauer, Bandtemperatur und Aufheizgeschwindigkeit unter der Prallströmung definiert, für die das Verfahren im wesentlichen ausgelegt ist.

In Anspruch 5 wird als obere Grenze, die die Bandtemperatur vor Verlassen des Reinigungsteils erreichen darf, eine Temperatur unterhalb der Zersetzungstemperatur des Ölrückstandes angegeben. Letztere ist diejenige Temperatur, bei der der Dampfdruck selbst unter isothermen Bedingungen, d.h. ohne weiteren Temperaturanstieg, eine zeitabhängige Größe wird und die Dampfdruckzunahme definitionsgemäß 1,87 Pascal pro Sekunde beträgt. Mit der Festlegung einer maximal zulässigen Bandtemperatur im Reinigungsteil wird Krackerscheinungen und somit einer Aufkohlung des Bandes durch graphitische Ablagerungen entgegengewirkt.

Durch die Merkmale der Ansprüche 9 und 11 bis 14 werden Ausgestaltungen der Reinigungsvorrichtung angegeben, die eine homogene und wirksame Schutzgasatmosphäre und eine regulierte Erwärmung des Bandes sicherstellen.

Mit den Merkmalen des Anspruchs 10 wird eine Ausgestaltung der Düsenhalterung im Düsenbalken 11 angegeben, durch die die Düsen 12 auf einfachste Weise beim Einfädeln des Bandanfangs aus der Gefahrenzone gebracht werden.

Im Anspruch 5 ist als alternatives Verfahrensmerkmal zum Anspruch 4 angegeben, das Band nach Verlassen des Reinigungsteils durch die Auslaufschleuse 3 in eine entkohlende Ofenatmosphäre mit entsprechend hoch eingestelltem Taupunkt zu führen, womit der Anwendungsbereich des Verfahrens auf Werkstoffe ausgedehnt wird, die beispielsweise aus Gründen der Alterungsanfälligkeit einer Entkohlungsglühung unterzogen werden müssen

In Anspruch 15 wird als Alternative zum Bandtransport im Reinigungsteil mit Hilfe angetriebener Tragrollen 6 der Transport im Schwebezustand, über ein durch Gebläsedruck und Düsen 12 unterhalb des Bandes 1 erzeugtes Gaspolster angegeben, womit die für die Reinigung der meist schmutzigeren Bandunterseite ohnehin auf ein höheres Niveau gebrachte Druckenergie auf der Bandunterseite vorteilhaft für die Einstellung des Schwebezustands ausgenutzt wird, so daß Aufschiebungen, Kratzer und Pickel zumindest in diesem Stadium des Aufheizens zuverlässig vermieden werden.

Durch die Merkmale des Anspruchs 6 ist eine mit einfachen technischen Mitteln realisierbare, die Umwelt schonende Abgasverbrennungs- oder Abgasverwertungseinrichtung angegeben, womit sichergestellt wird, daß im Abgas ausschließlich C0₂ , H₂0 und N₂ anfallen.

Weitere Einzelheiten und Merkmale der Erfindung ergeben sich aus der nachfolgenden Berechnung und räumlichen Darstellung der verschiedenen Verfahrensparameter für ein spezielles Ausführungsbeispiel der Erfindung.

### Ausführungsbeispiel

Der Ölrückstand auf der Bandoberfläche ist im Mittel zu 0,5 g/m² bestimmt worden. Vorgegeben sind ferner der Düsendurchmesser mit d = 0,031 m, der Auftreffdurchmesser des Gasstrahls gleich der Breite der vom Gasstrahl auf dem Band erfaßten Fläche 2R = 0,30 m, die Banddicke h = 0,0005 m und Bandbreite b = 1,240 m, die Bandgeschwindigkeit im Reinigungsteil u = 1,75 m/s und die Dichte des Bandwerkstoffs p = 7860 kg/m³.

Die unter technisch reinem Stickstoff mit einer Thermowaage aufgenommene Siedekurve des Ölrückstandes - Einwaage 5,796 mg, Aufheizgeschwindigkeit 10 Kelvin pro Minute - ergibt differenziert nach der Temperatur eine von den zwei Hauptkomponenten des Ölrückstandes dominierte bimodale Verteilung der Abdampfrate mit den Siedemaxima sowie mit den maximalen Abdampfroten bei diesen Temperaturen von

Fig. 6 zeigt die dem Ausführungsbeispiel zugrundeliegende Siedekurve. Ihre Übertragung auf das Abdampfverhalten unter der realen Ofenatmosphäre erfolgt unter Berücksichtigung des jeweils eingestellten H₂/N₂-Verhältnisses. Die Verschiebung der Siedemaxima zu niedrigeren Temperaturen mit steigendem H₂-Anteil errechnet sich mit für technische Zwecke hinreichender Genauigkeit aus der Beziehung: Für die Glühung unter 100 % Wasserstoff wäre demgemäß mit einer Erniedrigung der Siedemaxima von 46 Kelvin zu rechnen.

Im Beispiel ist ein H₂/N₂-Verhältnis gleich vier eingestellt; entsprechend ergeben sich die Siedemaxima zu und

Es läßt sich nun auf einfache Weise überprüfen, ob die Abdampfraten (4» über der Temperatur (T) normalverteilt sind. Letzteres trifft zu und wird für die Berechnung der Abdampfquote (Φ) zugrundegelegt, wenn Siedemaximum (φₛ) und Spreizung (Standardabweichung a) der Verteilungsfunktion sich zumindest näherungsweise entsprechen: Für das vorliegende Beispiel mit der Spreizung σ_{A} = 19,3 Kelvin und σ_{B} = 56,0 Kelvin ergibt die Gegenüberstellung:

Somit kann die Abdampfquote (Φ) in guter Näherung als Summe der Integrale der beiden über der Temperatur (T) normalverteilten Abdampfraten (φ_{A}) und (φ_{B}) in den mit der Bandanfangstemperatur (Tₐ) und Bandendtemperatur (Tₑ) gegebenen Grenzen dargestellt werden. Hierfür sind noch die Masseanteile der Hauptkomponenten A und B des Ölrückstandes zu benennen. Die diesbezüglichen Angaben stellt der Walzöllieferant; in der Regel wird es sich bei der Komponente A um den bei niedrigerer Temperatur absiedenden Mineralölanteil handeln und bei der Komponente B um den bei höherer Temperatur absiedenden Fettsäure/Fettesteranteil. Da sich die Angaben auf das angelieferte Frischöl beziehen, empfiehlt es sich, diese am Ölrückstand durch die Bestimmung der Verseifungszahl nach DIN 51 559 zu überprüfen. Für das Ausführungsbeispiel werden die Masseanteile A und B bei der Berechnung der Abdampfquote mit k_{A} = 1/3 und k_{B} = 2/3 berücksichtigt.

Zum anderen ist die Bandendtemperatur (Tₑ) festzulegen; hierzu muß die Stoffkonstante (γ_{B}) des Ölrückstandes, mit deren Hilfe die Temperatur berechnet wird, bei der die Verdampfung der Komponente B beendet ist, bekannt sein. Im vorliegenden Fall wurde diese Größe experimentell zu y_{B} = 2,187 bestimmt, so daß sich die Bandendtemperatur (Tₑ) wie folgt ergibt: Die Temperaturzunahme unter der Prallströmung hängt bei gegebener Schutzgastemperatur (Tg) maßgeblich von der Temperatur des Bandes (Tₒ) bei Eintritt unter die Prallströmung ab. Da die Banderwarmung im Reinigungsteil ohne Düsen nahezu linear verläuft, d.h die Temperatur des sich mit konstanter Geschwindigkeit (u) durch den Reinigungsteil bewegenden Bandes mit der Ofenlänge linear ansteigt, hängt die Temperaturerhöhung unter der Prallströmung letztlich von der Position der Düse im Reinigungsteil ab. Hierbei sind Einflüsse wie Abstand Düse/Bandoberfläche, Öffnungswinkel des Gasstrahls, Strahlverdrallung, Düsenform und -öffnung, im Ausführungsbeispiel aus Gründen der Übersichtlichkeit nicht berücksichtigte Optimierungsgrößen. Entsprechend ändert sich die Bandtemperatur (Ti) bis zum Austritt aus dem Bereich der Prallströmung bei gleichbleibender Schutzgastemperatur Tg = 1173 Kelvin und unverändertem Gebläsedruck p = 1040 mbar (entspricht 0,104 MPa) im wesentlichen nur mit der Position der Düse über die Länge des Reinigungsteils:

Vorstehende Angaben gelten für eine Wasserdampfeinspeisung von 10 Volumenprozent. Mit steigendem Wasserdampfanteil im Schutzgas verringert sich der Wärmeübergangskoeffizient (a_{d}). Diese Änderung fällt aber kaum ins Gewicht. Das sei für eine ausgewählte Position der Düse, ansonsten aber bis auf den Wasserdampfanteil unveränderte Verfahrensparameter nachstehend gezeigt; Düsenposition 22 m:

Mit der Position der Düse im Reinigungsteil ändert sich die Aufheizgeschwindigkeit (T) des Bandes unter dem Gasstrahl und proportional zur Aufheizgeschwindigkeit der Dampfdruck (p_{B}) des Ölfilms auf der Bandoberfläche. Die Dampfdruckänderung mit der Aufheizgeschwindigkeit im Siedebereich der Ölkomponenten A und B entspricht deren Abdampfraten bei diesen Temperaturen; sie wird bei Komponente B etwa um den Faktor 0,0100/0,0033 ≈ 3 größer ausfallen als bei der Komponente A. Das ist insofern von Bedeutung, als die Aufheizgeschwindigkeit (T) mit steigender Bandtemperatur (Tₒ) abnimmt; Wasserdampfeinspeisung 10 Volumenprozent:

Danach verringert sich die Aufheizgeschwindigkeit beispielsweise auf rund die Hälfte, wenn man den Wert bei Düsenposition 14 m mit dem bei Düsenposition 26 m vergleicht. Dieser Nachteil wird aber durch den größeren Gradienten des Dampfdruckanstiegs mit der Aufheizgeschwindigkeit bei Düsenposition 26 m kompensiert.

Fig. 7 zeigt, wie sich der Mindestschutzgasbedarf in Abhängigkeit vom Wasserdampfanteil und von der Düsenposition, angezeigt durch die Bandtemperatur (Tₒ) bei Eintritt unter den Gasstrahl, verändert. Dargestellt sind die Verhältnisse im Temperaturbereich zwischen 350 und 750 Kelvin und bei einer Wasserdampfeinspeisung von 10 bis 20 Volumenprozent. Es wird im Mittel gleichbleibende Kohlenstoffbelegung m_{c} = 0,5 g/m² Oberfläche des in den Reinigungsteil einlaufenden Bandes vorausgesetzt. Bei diesen Bedingungen, im übrigen wie vorstehend angegeben, erhöht sich der Schutzgasbedarf mit der Bandtemperatur und verringert sich mit dem Wasserdampfanteil im Schutzgas. Als günstig für den Reinigungseffekt sind hohe Bandtemperaturen (Tₒ), ab 664 bis 700 Kelvin, und unter Kostengesichtspunkten für den Schutzgasverbrauch hohe Wasserdampfanteile zwischen 16 und 20 Volumenprozent anzusehen.

Andererseits wird man die Wasserdampfeinspeisung mit Blick auf unerwünschte Oxidationsreaktionen an der Bandoberfläche auf das für die Oxidation des Kohlenstoffs notwendige Minimum beschränken wollen. Auch hierfür liefern die in der Darstellung veranschaulichten Zusammenhänge erfindungsgemäß die Grundlage.

Fig. 8 Zeigt den pro Normkubikmeter Schutzgas umsetzbaren Kohlenstoff in Abhängigkeit vom Wasserdampfanteil und von der Schutzgastemperatur (Tg). Es sind die Verhältnisse im Temperaturbereich zwischen 800 und 1200 Kelvin und bei einer Wasserdampfeinspeisung von 1 bis 20 Volumenprozent dargestellt. Das Oxidationspotential (µ_{Ox}) gegenüber Kohlenstoff wächst exponentiell mit der Gastemperatur und praktisch linear mit dem Wasserdampfanteil im Schutzgas.

Die Schutzgasumwälzung soll so bemessen sein, daß Temperaturunterschiede in der Gasatmosphäre abgebaut und Kohlenstoffablagerungen vermieden werden. Die Durchwirbelung soll die Umsetzung des Kohlenstoffs zu CO und C0₂ bis zur Gleichgewichtseinstellung fördern. Deshalb ist darauf zu achten, daß die Summe der Volumenströme aller zugeschalteten Düsen den Schutzgasdurchsatz mindestens zweimal übersteigt. Andererseits wird mit zunehmender Gasumwälzung der Wärmeaustausch mit dem Band intensiver, das Gas wird sich abkühlen. Mit sinkender Gastemperatur wird sich die Umsetzung des Kohlenstoffs gemäß Fig. 8 verringern. Deshalb ist es notwendig, die umgewälzte Menge auch nach oben zu begrenzen. Für das Ausführungsbeispiel ist festgelegt, die Umwälzung so zu begrenzen, daß sich das Schutzgas im Reinigungsteil nicht mehr als 30 Kelvin abkühlt.

Bei der Festlegung der Umwälzleistung wird man die erreichte Bandsauberkeit und Alterungsfreiheit als Maßstab anlegen, auch sind die Besonderheiten der Ofenanlage und des Glühprogramms wie Länge des Reinigungsteils, Bandgeschwindigkeit, Bandabmessungen, Werkstoff, Oberflächenzustand, in Betracht zu ziehen. Beispielsweise kann man die Umwälzleistung im Einlaufteil erhöhen, ohne den Ölfilm dort zum Verdampfen zu bringen, indem die Düsen der vorderen Düsenbalken wie beim Einfädelvorgang aus der Senkrechtstellung nach oben gedreht werden, so daß der Gasstrahl von der Bandoberfläche weg, zum Beispiel auf die Strahlheizrohre oder in die Horizontale gerichtet ist.

Für das Ausführungsbeispiel wird die Mindestumwälzleistung in Abhängigkeit von der Wasserdampfeinspeisung wie folgt festgelegt, in Normkubikmeter pro Stunde:

Die Überprüfung der Bedingung ? 1 wird für einen Gebläsedruck p = 1040 mbar und die Düsenposition 22 m, das entspricht einer Bandtemperatur bei Eintritt unter den Gasstrahl von Tₒ = 703 Kelvin, sowie für unterschiedlichen Wasserdampfanteil vorgenommen, mit folgendem Ergebnis:

Bei den für Walzöle und Einfettöle nach dem Beizen verwendeten Fettestern muß ab etwa 700 Kelvin mit Zersetzungserscheinungen gerechnet werden, beim Mineralölanteil schon ab etwa 600 Kelvin. Die strukturelle Zersetzung wird aber erst dann bedenklich, wenn Krackreste in Form von graphitisiertem Kohlenstoff zurückbleiben. Nach den vorliegenden Erfahrungen tritt diese Erscheinung nicht auf, solange die Banderwärmung im Reinigungsteil auf die Weise reguliert wird, daß das Siedeende bei Verlassen des Reinigungsteils soeben erreicht, aber nicht überschritten ist. Im übrigen wirkt auch der eingespeiste Wasserdampf durch die Erniedrigung der Siedetemperaturen des Ölrückstandes der pyrogenen Zersetzung entgegen.

## Patentansprüche

1. Verfahren zur Reinigung von Metallband, insbesondere zur Entfernung ölhaltiger Rückstände auf der Bandoberfläche, im vorderen Bereich des Aufheizteils einer kontinuierlichen Glühlinie, der als Reinigungsteil vom Rest des Aufheizteils durch eine Einlaufschleuse und eine Auslaufschleuse getrennt ist, durch erhitztes Schutzgas, dem zur Umsetzung der verdampfenden kohlenstoffhaltigen Rückstände Wasserdampf zugemischt wird,
dadurch gekennzeichnet, daß wasserstoffreiches Schutzgas mit hoher Anströmgeschwindigkeit senkrecht oder mit geringer Neigung zur Normalen auf Bandoberseite und Bandunterseite geblasen und die entstehende Prallströmung in Kombination mit den folgenden Merkmalen zum Abblasen und Verdampfen des Ölrückstandes wie auch zur Abführung, Umwälzung und Oxidation der Öldämpfe ausgenutzt wird:
A) Das in den Reinigungsteil einlaufende Band wird zunächst überwiegend durch Wärmestrahlung auf eine über die Weglänge vorherbestimmbare, ortsfeste Temperatur (Tₒ) erwärmt und dann weiter unter dem auf höherer Temperatur (Tg) befindlichen Gasstrahl durch überlagerte Konvektion regulierbar auf eine definierte Oberflächentemperatur (T₁) aufgeheizt, bei der der Abdampfvorgang beendet ist, so daß die Abdampfquote (Φ), das ist der von der Anfangstemperatur (Tₐ) bis zur Endtemperatur (Tₑ) des Bandes insgesamt abdampfende Masseanteil des Ölrückstandes, einen Zahlenwert nahe oder gleich eins annimmt;
B) dem aus einem Wasserstoff-Stickstoff-Gemisch bestehenden, vorzugsweise 31 bis 100 Vol.-% Wasserstoff enthaltenden Schutzgas wird Wasserdampf in dem Maße zugesetzt, daß sämtlicher Kohlenstoff aus den von der Bandoberfläche abdampfenden ölhaltigen Rückständen in CO und C0₂ überführt wird, gekennzeichnet dadurch, daß das dimensionslose Verhältnis (ζ) zwischen dem Volumenstrom des Gasstrahls (V_{d}) multipliziert mit dessem Oxidationspotential (µ_{Ox}) einerseits, und dem zeitgleich unter der Prallströmung erfaßten Kohlenstoff auf der Bandoberflache (mₑ) multipliziert mit der Abdampfquote (Φ) andererseits, den Zahlenwert eins erreicht und überschreitet;
C) die Schutzgasumwälzung (1) wird so bemessen, daß eine Kohlenstoffabscheidung, wie sie in ruhender Ofenatmosphäre selbst bei Einspeisung von Wasserdampf unvermeidlich eintreten würde, verhindert wird, indem das umgewälzte Schutzgasvolumen den für die Umsetzung der Öldämpfe zu CO und C0₂ notwendigen Schutzgasdurchsatz (Vg) um ein Mehrfaches, mindestens um das Zweifache, übersteigt;
D) beim Aufheizen wird das Band in der Weise erwärmt, daß besagte Oberflächentemperatur (Ti), bei der der Abdampfvorgang endet, erst kurz vor Verlassen des Reinigungsteils erreicht ist und der bis zu diesem Zeitpunkt noch nicht vollständig abgedampfte Ölfilm die Bandoberfläche schützt, so daß letztere der oxidierenden Atmosphäre nur in sehr begrenzter Dauer ausgesetzt ist und die Oxidation reaktionskinetisch keine Bedeutung erlangt.

2. Verfahren zur Reinigung von Metallband nach Anspruch 1,
dadurch gekennzeichnet, daß die Bandoberfläche unter der Prallströmung bei Vorhandensein eines ölhaltigen Belags, dessen Ölanteil aus einer Mischung verschiedener Öle besteht, so weit aufgeheizt wird, daß die Siedetemperatur der höhersiedenden Komponente erreicht und der Abdampfvorgang beendet ist, so daß die Abdampfquote (Φ) einen Zahlenwert nahe oder gleich eins einnimmt.

3. Verfahren zur Reinigung von Metallband nach Anspruch 1 und 2,
dadurch gekennzeichnet, daß das in den Reinigungsteil einlaufende Band über Wärmestrahlung in 10 bis 30 Sekunden auf 250 bis 510 _{°} C aufgeheizt wird und durch das auf 750 bis 950 _{°} C erhitzte Schutzgas im Bereich der Prallströmung Aufheizgeschwindigkeiten zwischen 10 und 100 K/s erreicht werden.

4. Verfahren zur Reinigung von Metallband nach Anspruch 1 bis 3,
dadurch gekennzeichnet, daß das gereinigte Band durch eine Schleuse in eine gegenüber Eisen, Mangan, Silizium und Aluminium reduzierende Atmosphäre geführt wird.

5. Verfahren zur Reinigung von Metallband nach Anspruch 1 bis 3,
dadurch gekennzeichnet, daß das gereinigte Band durch eine Schleuse in eine entkohlende Ofenatmosphäre mit hohem Taupunkt, beispielsweise 62 °C, geführt wird.

6. Verfahren zur Reinigung von Metallband nach Anspruch 1 bis 3,
dadurch gekennzeichnet, daß das im Reinigungsteil gegen die Bandlaufrichtung strömende, mit CO und C0₂ beladene Wasserstoff-Wasserdampf-Stickstoff-Gasgemisch einer vollständigen Verbrennung mit Luft in einer Nachverbrennungsanlage oder beispielsweise der Verbrennung in Mantelstrahlheizrohren zugeführt wird, so daß als Endprodukt im Abgas Kohlendioxid, Wasserdampf und Stickstoff anfallen.

7. Vorrichtung zur Reinigung von Metallband, insbesondere zur Entfernung ölhaltiger Rückstände auf der Bandoberfläche, beim Erwärmen des Bandes im vorderen Bereich des Aufheizteils einer kontinuierlichen Glühlinie, der als Reinigungsteil vom Rest des Aufheizteils durch eine Einlaufschleuse und eine Auslaufschleuse getrennt ist,
dadurch gekennzeichnet, daß im Reinigungsteil erhitztes Schutzgas mit Hilfe von Pumpen, Gebläsen und dergleichen umgewälzt und durch quer oder schräg zur Bandlaufrichtung angeordnete Düsenreihen oder Schlitzdüsen senkrecht oder in geringer Neigung zur Normalen auf die Bandoberseite und Bandunterseite geblasen wird.

8. Vorrichtung zur Reinigung von Metallband nach Anspruch 7,
dadurch gekennzeichnet, daß der Reinigungseil durch Schleusen in mehrere Kammern unterteilt ist, so daß bei reduzierter Bandgeschwindigkeit die Reinigungsstrecke verkürzt, und bei erhöhter Bandgeschwindigkeit die Reinigungsstrecke verlängert werden kann, indem in den einzelnen Kammern bedarfsweise Gebläse und Düsenreihen sowie Dampf weg- oder zugeschaltet werden.

9. Vorrichtung zur Reinigung von Metallband nach Anspruch 7 oder 8,
dadurch gekennzeichnet, daß für die indirekte Beheizung des Reinigungsteils die Schutzgasatmosphäre nicht beeinträchtigende Wärmequellen mit hoher Wärmestromdichte, beispielsweise Mantelstrahlheizrohre oder elektrische Heizelemente, zum Einsatz kommen.

10. Vorrichtung zur Reinigung von Metallband nach Anspruch 7 bis 9,
dadurch gekennzeichnet, daß die oberhalb und unterhalb des Bandes angeordneten Düsenbalken (11) um ihre Achse drehbar gelagert sind, so daß die Düsen (12) bei Einfädelvorgängen aus der Gefahrenzone gedreht werden können und der Bandanfang ungehindert durch den Reinigungsteil gleitet.

11. Vorrichtung zur Reinigung von Metallband nach Anspruch 7 bis 10,
dadurch gekennzeichnet, daß die Dampfeinspeisung (13) entweder in die Ansaugleitung (14) des Umwälzgebläses (8) oder direkt in den Ofenraum des Reinigungsteils (4) erfolgt, und daß letzterer vom Rest des Aufheizteils (5) in Bandlaufrichtung derart getrennt ist, daß das dort vorhandene niedrige Sauerstoffpotential zur Vermeidung der Oxidation der gereinigten Bandoberfläche nicht beeinträchtigt wird.

12. Vorrichtung zur Reinigung von Metallband nach Anspruch 7 bis 11,
dadurch gekennzeichnet, daß der Reinigungsteil (4) mit einer geeigneten Taupunktmessung und -regelung (16) für die Bemessung, Überwachung und Einstellung des vorgegebenen Wasserdampfanteils im Schutzgas ausgerüstet ist.

13. Vorrichtung zur Reinigung von Metallband nach Anspruch 7 bis 12,
dadurch gekennzeichnet, daß der Reinigungsteil (4) mit einer geeigneten Temperaturmessung und -regelung (17), beispielsweise mit einem Temperaturleitrechner zur Anpassung der Heizleistung an den jeweiligen Massenstrom des zu erwärmenden Bandes, ausgerüstet ist.

14. Vorrichtung zur Reinigung von Metallband nach Anspruch 7 bis 13,
dadurch gekennzeichnet, daß die Bemessung des Schutzgasvolumenstroms über drehzahlgeregelte Antriebsmotoren (15) für die Umwälzgebläse (8) und/oder über in der Druckleitung (9) installierte Drosselklappen (10) erfolgt.

15. Vorrichtung zur Reinigung von Metallband nach Anspruch 7 bis 14,
dadurch gekennzeichnet, daß das Band auf einem durch den Gebläsedruck und Düsen erzeugten Gaspolster durch den Reinigungsteil geführt wird.

## Claims

1. A process for the cleaning of metal strip, more particularly for the removal of oil-containing residues on the strip surface, in the front zone of the heating section of a continuous annealing line, which is separated as the cleaning section from the remainder of the heating section by an inlet lock and an outlet lock, by heated protective gas with which steam is admixed for the conversion of the evaporating carbonaceous residues, characterized in that hydrogen-rich protective gas is blown at a high approach flow velocity perpendicularly or at a slight inclination to the normal on to the top and bottom sides of the strip, and the resulting rebound flow is utilized in combination with the following features for blowing off and evaporating the oil residue and also for removing, circulating and oxidizing the oil vapours:
A) The strip entering the heating section is first heated mainly by heat radiation to a fixed temperature (To) predeterminable over the path length and then further heated controllably by overlayered convection under the gas jet, which is at a higher temperature (Tg), to a clearly defined surface temperature (Ti ) at which the evaporation operation is terminated, so that the evaporation quota (4)) - i.e., the total portion by weight of the oil residue evaporating from the initial temperature (Tₐ) to the final temperature (Tₑ) of the strip - assumes a numerical value close or equal to unity;
B) steam is added to the protective gas, consisting of a hydrogen/nitrogen mixture and preferably containing 31 to 100% by volume hydrogen, to the extent that all the carbon from the oil-containing residues evaporating from the strip surface is converted to CO and C0₂, characterized in that the dimensionless ratio (ζ) between the volumetric flow of the gas jet (V_{d}), multiplied by its oxidation potential (µₒₓ) on the one hand, and the oxygen on the strip surface (mₑ) determined at the same time under the rebound flow, multiplied by the evaporation quota ($) on the other, reaches and exceeds a numerical value of unity;
C) the protective gas circulation (ξ) is of such a dimension as to prevent any carbon separation, which would inevitably take place in a quiet furnace atmosphere even with a feed of steam, the circulated protective gas volume exceeding the protective gas throughput (Vg) required for the conversion of the oil vapours into CO and C0₂ by a multiple, at least by a factor of two;
D) during heating the strip is so heated that said surface temperature (T₁), at which the evaporation operation terminates, is reached shortly prior to the strip leaving the cleaning section, and the oil film, which up to that time has not yet completely evaporated, protects the strip surface, which is therefore subjected to the oxidizing atmosphere only for a very limited time and the oxidation is reaction kinetically insignificant.

2. A process for the cleaning of metal strip according to claim 1, characterized in that in the presence of an oil-containing coating whose oil component consists of a mixture of different oils, under the rebound flow the strip surface is heated to such an extent that the boiling temperature of the higher-boiling component is reached and the evaporation operation terminated, so that the evaporation quota ($) assumes a numerical value close or equal to unity.

3. A process for the cleaning of metal strip according to claims 1 and 2, characterized in that the strip entering the cleaning section is heated by heat radiation in 10 to 30 seconds to 250 to 510°C, and due to the protective gas heated to 750 to 950 ° C heating speeds of between 10 and 100 K/sec are reached in the zone of the rebound flow.

4. A process for the cleaning of metal strip according to claims 1 to 3, characterized in that the cleaned strip is guided through a lock into an atmosphere which is reducing in relation to iron, manganese, silicon and aluminium.

5. A process for the cleaning of metal strip according to claims 1 to 3, characterized in that the cleaned strip is guided through a lock into a decarbonizing furnace atmosphere having a high dew point, for example 62 _{°} C.

6. A process for the cleaning of metal strip according to claims 1 to 3, characterized in that the gaseous hydrogen/steam/nitrogen mixture flowing in the cleaning section contrary to the direction of strip travel and charged with CO and C0₂ is fed to a complete combustion process in air in an after-combustion plant or, for example, combustion in sheathed radiating heating tubes, so that carbon dioxide, steam and nitrogen are deposited as end product in the waste gas.

7. An apparatus for the cleaning of metal strip, more particularly for the removal of oil-containing residues on the strip surface, in the front zone of the heating section of a continuous annealing line, which is separated as the cleaning section from the remainder of the heating section by an inlet lock and an outlet lock, characterized in that protective gas heated in the cleaning section is circulated by means of pumps, blowers and the like and blown on to the top and bottom sides of the strip perpendicularly or at a slight inclination to the normal through rows of nozzles or slotted nozzles disposed transversely of or at an inclination to the direction of strip travel.

8. An apparatus for the cleaning of metal strip according to claim 7, characterized in that the cleaning section is subdivided by locks into a number of chambers, so that with a reduced strip speed the cleaning distance can be shortened and with increased strip speed lengthened, by blowers and rows of nozzles and steam being disconnected from or connected to the individual chambers as required.

9. An apparatus for the cleaning of metal strip according to claims 7 or 8, characterized in that heat sources of high heat flow density, for example, sheathed radiation heating tubes or electric heating elements are used for the indirect heating of the cleaning section which do not adversely affect the protective gas atmosphere.

10. An apparatus for the cleaning of metal strip according to claims 7 to 9, characterized in that the nozzle beams (11) disposed above and below the strip are mounted to rotate around their axis, so that during introduction operations the nozzles (12) can be rotated out of the danger zone and the start of the strip slides unimpeded through the cleaning section.

11. An apparatus for the cleaning of metal strip according to claims 7 to 10, characterized in that the steam feed (13) takes place either into the intake line (14) of the circulating blower (8) or directly into the furnace space of the cleaning section (4), and the latter is so separated from the remainder of the heating section (5) in the direction of strip travel that there is no adverse effect on the low oxygen potential present at that place, to avoid the oxidation of the cleaned strip surface.

12. An apparatus for the cleaning of metal strip according to claims 7 to 11, characterized in that the cleaning section (4) has a suitable dew point measurement and control device (16) for the dimensioning, monitoring and adjustment of the given proportion of steam in the protective gas.

13. An apparatus for the cleaning of metal strip according to claims 7 to 12, characterized in that the cleaning section (4) has a suitable temperature measurement and control device (17), for example, a temperature master computer for adapting the heating power to the particular mass flow of the strip to be heated.

14. An apparatus for the cleaning of metal strip according to claims 7 to 13, characterized in that the volumetric flow of protective gas is dimensioned via variable speed driving motors (15) for the circulating blowers (8) and/or via throttle flaps (10) installed in the delivery line (9).

15. An apparatus for the cleaning of metal strip according to claims 7 to 14, characterized in that the strip is guided through the cleaning section on a gas cushion produced by the blower pressure and nozzles.

## Revendications

1. Procédé pour nettoyer une bande métallique, notamment pour éliminer des résidus huileux sur la surface de la bande, dans la zone située en amont de la partie de chauffage d'une ligne de recuit en continu et qui, en tant que partie de nettoyage, est séparée du reste de la partie de chauffage par un sas d'entrée et un sas de sortie, à l'aide d'un gaz protecteur chauffé, auquel de la vapeur d'eau est mélangée de manière à convertir les résidus vaporisés contenant du carbone, caractérisé en ce qu'on projette par soufflage le gaz protecteur riche en hydrogène avec une vitesse d'arrivée élevée perpendiculairement ou sous une faible inclinaison par rapport à la normale sur la face supérieure et sur la face inférieure de la bande, et qu'on utilise le courant de rebond apparaissant, en combinaison avec les caractéristiques indiquées ci-après, pour éjecter par soufflage et vaporiser le résidu d'huile ainsi que pour évacuer, entraîner en recirculation et oxyder les vapeurs d'huile :
A) on chauffe la bande, qui pénètre dans la partie de nettoyage, tout d'abord de façon prépondérante au moyen d'un rayonnement thermique, à une température fixe (Tₐ) qui peut être prédéterminée sur la longueur du trajet, et on la chauffe ensuite avec le jet de gaz situé à une température supérieure (Tg), d'une manière pouvant être réglée au moyen d'une convection superposée, à une température de surface définie (Ti à à laquelle l'opération d'évaporation est terminée, de sorte que le pourcentage d'évaporation (4», c'est-à-dire le pourcentage massique du résidu d'huile qui s'évapore globalement de la température initiale (Tₐ) jusqu'à la température finale (Tₑ) de la bande, prend une valeur proche de ou égale à un ;
B) on ajoute de la vapeur d'eau au gaz protecteur, qui est constitué par un mélange d'hydrogène et d'azote et contient de préférence 31 à 100 % en volume d'hydrogène, dans une quantité telle que la totalité du carbone provenant des résidus huileux qui s'évaporent à partir de la surface de la bande, est convertie en CO et en C0₂, le rapport sans dimension (0 entre le débit volumique du jet de gaz (V_{d}) multiplié par son potentiel d'oxydation (µₒₓ) d'une part, et le carbone détecté simultanément au-dessous du courant de rebond et situé sur la surface de la bande (mₑ) multiplié par le pourcentage d'évaporation (Φ) d'autre part, atteignant et dépassant la valeur un ;
C) le débit de recirculation (e) du gaz protecteur est dimensionné de telle sorte que le dépôt de carbone, tel qu'il apparaîtrait d'une manière inévitable dans une atmosphère de four au repos, même dans le cas de l'injection de vapeur d'eau, est empêché par le fait que le volume du gaz protecteur en recirculation dépasse d'un multiple, et au moins du double, le débit de gaz protecteur (Vg) nécessaire pour la conversion des vapeurs d'huile en CO et C0₂ ;
D) lors du chauffage, la bande est chauffée de telle sorte que ladite température de surface (Ti à à laquelle l'opération d'évaporation se termine, est atteinte peu avant que la bande ne quitte la partie de nettoyage, et que la pellicule d'huile non encore évaporée jusqu'à cet instant protège la surface de la bande, de sorte que cette dernière est soumise à l'atmosphère oxydante uniquement pendant une durée très limitée et que l'oxydation ne revêt aucune importance du point de vue de la cinétique de la réaction.

2. Procédé pour nettoyer une bande métallique selon la revendication 1, caractérisé en ce que, sous l'effet du courant de rebond et dans le cas de la présence d'un revêtement huileux dont le composant formé d'huiles est constitué d'un mélange de différentes huiles, la surface de la bande est chauffée à un point tel que la température d'ébullition du composant possédant un point d'ébullition plus élevé est atteinte et que l'opération d'évaporation est terminée, de sorte que le pourcentage d'évaporation (Φ) prend une valeur chiffrée proche de ou égale à un.

3. Procédé pour nettoyer une bande métallique selon les revendications 1 et 2, caractérisé en ce que la bande qui pénètre dans la partie de nettoyage est chauffée au moyen d'un rayonnement thermique pendant dix à trente secondes à 250 à 510°C, et des vitesses de chauffage comprises entre 10 et 100 K/s sont atteintes par le gaz protecteur chauffé entre 750 et 950 _{°} C, dans la zone du courant de rebond.

4. Procédé pour nettoyer une bande métallique selon les revendications 1 à 3, caractérisé en ce qu'on introduit la bande nettoyée, en la faisant passer par un sas, dans une atmosphère réductrice par rapport au fer, au manganèse, au silicium et à l'aluminium.

5. Procédé pour nettoyer une bande métallique selon les revendications 1 à 3, caractérisé en ce qu'on introduit la bande nettoyée, en la faisant passer par un sas, dans une atmosphère de four de décarburation possédant un point de rosée élevé, par exemple 62 ° C.

6. Procédé pour nettoyer une bande métallique selon les revendications 1 à 3, caractérisé en ce qu'on soumet le mélange gazeux hydrogène - vapeur d'eau - azote, qui, dans la partie de nettoyage, circule à contre-courant du sens de déplacement de la bande et est chargé de CO et de C0₂, à une combustion complète avec de l'air dans une installation de postcombustion ou par exemple à la combustion dans des tubes de chauffage enveloppes rayonnants, de sorte qu'on obtient, comme produit final dans les gaz évacués, du gaz carbonique, de la vapeur d'eau et de l'azote.

7. Dispositif pour nettoyer une bande métallique, notamment pour éliminer des résidus huileux sur la surface de la bande, moyennant un chauffage de la bande dans la zone amont de la partie de chauffage d'une ligne de recuit en continu, et qui, en tant que partie de nettoyage, est séparée du reste de la partie de chauffage par un sas d'entrée et un sas de sortie, caractérisé en ce qu'un gaz protecteur chauffé dans la partie de nettoyage est entraîné en recirculation à l'aide de pompes, de soufflantes et analogues, et est projeté par des séries de buses ou des buses à fentes, disposées transversalement ou obliquement par rapport à la direction de circulation de la bande, perpendiculairement ou sous une faible inclinaison par rapport à la normale sur la face supérieure et sur la face inférieure de la bande.

8. Dispositif pour nettoyer une bande métallique selon la revendication 7, caractérisé en ce que la partie de nettoyage est subdivisée par des sas en plusieurs chambres de sorte que, dans le cas d'une vitesse réduite de la bande, la section de nettoyage peut être raccourcie et, dans le cas d'une vitesse accrue de la bande, la section de nettoyage peut être allongée, par le fait que, le cas échéant, des soufflantes et des séries de buses sont déconnectées ou raccordées en supplément et de la vapeur d'eau peut être supprimée ou délivrée dans les différentes chambres.

9. Dispositif pour nettoyer une bande métallique selon la revendication 8 ou 9, caractérisé en ce que pour le chauffage indirect de la partie de nettoyage, on utilise des sources de chaleur, qui ne perturbent pas l'atmosphère de gaz protecteur et possèdent une densité de flux thermique élevée, par exemple des tubes de chauffage enveloppes rayonnants ou des éléments de chauffage électriques.

10. Dispositif pour nettoyer une bande métallique selon les revendications 7 à 9, caractérisé en ce que les rampes (11) à buses disposées au-dessus et au-dessous de la bande sont montées de manière à pouvoir tourner autour de leurs axes de sorte que, lors de processus d'enfilage, les buses (12) peuvent être écartées par pivotement à partir de la zone de danger et que le début de la bande traverse librement en glissant la partie de nettoyage.

11. Dispositif pour nettoyer une bande métallique selon les revendications 7 à 10, caractérisé en ce que l'introduction de vapeur (13) s'effectue, soit dans la canalisation d'aspiration (14) de la soufflante de recirculation (8), soit directement dans la chambre du four de la partie de nettoyage (4), et en ce que cette chambre est séparée du reste de la partie de chauffage (5), dans la direction de circulation de la bande, de telle sorte que le faible potentiel oxygène présent en cet endroit, servant à éviter l'oxydation de la surface nettoyée de la bande, n'est pas perturbé.

12. Dispositif pour nettoyer une bande métallique selon les revendications 7 à 11, caractérisé en ce que la partie de nettoyage (4) est équipée d'une unité appropriée (16) de mesure et de régulation du point de rosée pour la mesure, le contrôle et le réglage du pourcentage prédéterminé de vapeur d'eau dans le gaz protecteur.

13. Dispositif pour nettoyer une bande métallique selon les revendications 7 à 12, caractérisé par le fait que la partie de nettoyage (4) est équipée d'une unité appropriée (17) de mesure et de régulation de la température, par exemple un calculateur pilote de la température, pour adapter la puissance de chauffage au débit massique respectif de la bande à chauffer.

14. Dispositif pour nettoyer une bande métallique selon les revendications 7 à 13, caractérisé par le fait que le dimensionnement du débit volumique du gaz protecteur s'effectue par l'intermédiaire de moteurs d'entraînement (15), dont la vitesse de rotation est réglée, pour la soufflante de recirculation (8) et/ou par l'intermédiaire de clapets d'étranglement (10) installés dans la canalisation de pression (9).

15. Dispositif pour nettoyer une bande métallique selon les revendications 7 à 14, caractérisé par le fait que la bande est guidée, lors de sa traversée de la partie de nettoyage, sur un coussin de gaz produit par la pression de la soufflante et par les buses.
